# FASCICULE DE BREVET EUROPEEN

(11) **EP 0 036 365 B1**
(45) Date de publication et mention de la délivrance du brevet: **12.09.1984**
(21) Numéro de dépôt: 81400387.7
(22) Date de dépôt: 13.03.1981
(51) Int. Cl.: B21D 26/02

(54) **Procédé perfectionné pour fabriquer des pièces par hydroflambage et dispositif pour la mise en oeuvre de ce procédé**
Verfahren zur Druckverformung von Werkstücken und Vorrichtung zur Durchführung dieses Verfahrens
Process for manufacturing workpieces by hydraulic-pressure shaping, and apparatus for carrying out this process

(30) Priorité: 13.03.1980 FR 8005656
(43) Date de publication de la demande: 23.09.1981
(73) Titulaire: VALLOUREC Société Anonyme dite., F-75116 Paris (FR)
(72) Inventeur: Esperou, Richard, F-59600 Maubeuge (FR); Garnier, André, F-59145 Berlaimont (FR)
(74) Mandataire: Nony, Michel

## Description

La présente invention est relative à un procédé et à un dispositif pour fabriquer par hydroflambage des pièces métalliques creuses à partir d'ébauches tubulaires ou analogues.

Il existe actuellement différentes techniques de formage à froid pour fabriquer à partir d'ébauches des pièces métalliques creuses telles que par exemple des pièces à bulbe et en particulier des raccords en T destinés à former des dérivations dans des canalisations de transport de liquides ou de gaz. Parmi ces techniques, on peut notamment citer le formage électro-hydraulique, le formage électro-magnétique, le formage par explosion et l'hydroflambage.

La présente invention vise plus précisément à apporter des perfectionnements à la technique de l'hydroflambage, ou hydroformage, qui consiste à réaliser la pièce à la forme désirée en une seule opération, à partie d'une ébauche, dans une matrice de forme correspondante en associant une action mécanique obtenue par la poussée d'un ou plusieurs pistons et une pression hydraulique à l'aide d'un liquide, notamment de l'eau remplissant l'intérieur de l'ébauche.

Afin d'obtenir des pièces de qualité et de forme aussi constantes que possible on a déjà proposé divers procédés et dispositifs pour réguler pendant l'opération d'hydroflambage la pression ou le volume du liquide à l'intérieur de l'ébauche en fonction du déplacement du ou des pistons assurant l'action mécanique.

C'est ainsi que le document US-A-3 350 905 décrit un procédé obtenir, par hydroflambage, des pièces de forme telles que des T ou des bulbes à partir d'ébauches se présentant sous la forme d'une section de tube ou sous une forme analogue, dans lequel on applique une compression mécanique dans le sens longitudinal de l'ébauche puis une pression hydraulique à l'intérieur de celle-ci, de manière à obtenir une déformation de l'ébauche dans le sens transversal.

Un inconvénient commun aux procédés et aux dispositifs actuellement connus, tant ceux assurant une régulation de pression que ceux assurant une régulation de volume, est qu'ils ne permettent d'assurer des résultats industriels satisfaisants que si les ébauches de départ présentent toutes des caractéristiques dimensionnelles et métallurgiques parfaitement définies et constantes. Ces procédés et dispositifs antérieurs peuvent ainsi être éventuellement intéressants sur le plan économique pour des ébauches obtenues par emboutissage de tôle mais ne sont pas satisfaisants lorsque l'on cherche à utiliser des ébauches de départ constituées chacune par exemple par un tronçon de tube.

En effet, on constate que les tubes d'acier fabriqués industriellement, notamment les tubes en acier inoxydable fabriqués par extrusion à chaud, présentent des irrégularités de structure, avec des zones présentant une structure à grains fins et des zones présentant des gros grains. Ces irrégularités de structure entraînent des irrégularités de limites d'écoulement qui, au cours d'un processus d'hydroflambage, se traduisent d'une part par des variations de la déformation plastique de l'ébauche selon les zones de celles-ci, et d'autre part par des phénomènes d'instabilité qui peuvent entraîner la rupture de l'ébauche en cours de formage.

Par ailleurs, les tronçons de tube présentent des irrégularités dimensionnelles relatives à leur épaisseur ou dues à des ovalisations ou des excentrations qui sont inévitables avec leurs procédés actuels de fabrication. Ces irrégularités sont telles que les procédés d'hydroflambage déjà connus ne donnent actuellement pas satisfaction.

La présente invention vis à fournir un procédé et un dispositif permettant d'éviter les inconvénients mentionnés ci-dessus des procédés et dispositifs antérieurement connus et d'obtenir des pièces métalliques creuses présentant notamment des caractéristiques dimensionnelles constantes, à des cadences compatibles avec une exploitation industrielle économique en réduisant au maximum les rebuts de fabrication, et ce à partir d'ébauches tubulaires obtenues notamment par tronçonnage de tubes.

La présente invention a pour objet un procédé pour obtenir, par hydroflambage, des pièces de forme telles que des T ou des bulbes à partie d'ébauches se présentant sous la forme d'une section de tube ou sous une forme analogue, dans lequel on applique une compression mécanique dans le sens longitudinal de l'ébauche puis une pression hydraulique à l'intérieur de celle-ci, de manière à obtenir une déformation de l'ébauche dans le sens transversal, procédé caractérisé par le fait qu'il comprend au moins une étape consistant, lorsque la compression longitudinale atteint une valeur prédéterminée, à mesurer la valeur correspondante de la pression interne et/ou de la déformation transversale de l'ébauche, et à déterminer, en fonction de ladite valeur correspondante, la relation ultérieure entre la pression interne et la compression longitudinale.

Le procédé conforme à l'invention permet donc dans un premier temps de procéder à une sorte de test de l'ébauche en mesurant par exemple la pression interne qu'il faut lui appliquer tout en la soumettant à une compression axiale prédéterminée pour obtenir une déformation transversale d'une valeur préétablie. La pression interne que l'on a ainsi mesurée a une valeur qui dépend des caractéristiques mécaniques de l'ébauche qui dépendent, comme cela a été expliqué précédemment, d'uno part des dimensions et en particulier de l'épaisseur ou de l'excentration de la section de tube et d'autre part de ses qualités métallurgiques.

La valeur ainsi mesurée de la pression interne qui provoque une déformation transversale prédéterminée de l'ébauche permet de sélectionner la loi d'hydroflambage à laquelle on doit soumettre l'ébauche pour l'obtention d'un produit satisfaisant. Cette courbe d'hydroflambage est, conformément à l'invention, définie par la valeur instantanée de la pression interne que l'on doit appliquer sur l'ébauche pour chaque valeur de la déformation longitudinale de l'ébauche due aux efforts mécaniques qu'elle subit.

Les différentes lois d'hydroflambage possibles sont déterminées préalablement de manière expérimentale, chacune d'elles correspondant par exemple à une ébauche de structure donnée.

Conformément à l'invention, il est également possible de renouveler plusieurs fois le processus qui vient d'être décrit au cours de l'hydroformage d'une pièce donnée. Il suffit pour cela de déterminer par exemple la pression régnant à l'intérieur de l'ébauche à l'instant où la déformation transversale de cette dernière atteint une nouvelle valeur prédéterminée supérieure à la précédente, pour sélectionner la loi selon laquelle on poursuivra la déformation en maintenant à l'intérieur de l'ébauche une pression instantée fonction de la compression longitudinale de l'ébauche.

La présente invention a également pour objet un dispositif pour la mise en oeuvre du procédé défini ci-dessus, ce dispositif comportant une matrice susceptible de recevoir une ébauche tubulaire ou analogue et des moyens permettant de faire régner à l'intérieur de l'ébauche une pression réglable, caractérisé par le fait qu'il comporte en outre un moyen pour mesurer les déformations transversales de l'ébauche, un moyen pour mesurer la compression longitudinale de l'ébauche, et un moyen permettant de faire varier la pression interne de l'ébauche en fonction de sa compression longitudinale selon une relation déterminée par la valeur de la pression interne et/ou de la déformation transversale de l'ébauche correspondant à une valeur prédéterminée de la compression longitudinale.

Le moyen pour déterminer la compression longitudinale de l'ébauche ainsi que le moyen pour déterminer sa déformation transversale peuvent être constitués par des palpeurs rhéostatiques qui fournissent ces grandeurs sous forme électrique.

Le procédé selon l'invention est en particulier destiné à réaliser des T simples ou multiples à partir de sections de tube. Il est également bien adapté pour réaliser des pièces présentant un bulbe dans leur partie centrale telles que par exemple des ponts arrières de véhicule. Cependant, le procédé selon l'invention permet également de réaliser des pièces ayant une forme différente.

Conformément à l'invention, on peut ainsi transformer par hydroflambage des pièces pesant par exemple de 0,5 à 10 kilos et ayant une épaisseur comprise entre par exemple 3 à 1 millimètres.

Le temps nécessaire au processus hydroflambage selon l'invention peut varier selon la nature et la dimension des pièces entre par exemple une dizaine et quelques dizaines de secondes.

Le processus caractéristique du procédé selon l'invention peut être renouvelé à des intervalles de temps qui sont par exemple de l'ordre de 2 à 4 secondes en fonction de la nature des pièces à déformer.

Dans le but de mieux faire comprendre l'invention on va en décrire maintenant à titre d'illustration et sans aucun caractère limitatif un mode de mise en oeuvre à l'aide d'un dispositif schématiquement représenté sur la figure unique du dessin annexé.

On a représenté sur le dessin une matrice dont la partie inférieure 1 est fixe et dont la partie supérieure 2 est montée sur un piston mobile 3. La matrice a la forme générale d'un T, l'ébauche constituée par un tronçon de tube devant être placée de droite à gauche entre les pistons 4 et 5 de deux vérins hydrauliques montés dans le châssis 6 du dispositif.

Le piston 7 d'un vérin hydraulique s'engage dans la branche inférieure du T pratiqué dans la matrice. Lors du processus d'hydroflambage, le piston 7 est initialement repoussé vers le haut contre l'ébauche tubulaire en restant appliqué contre cette dernière par une force constante réglable. De cette sorte, le piston 7 sert pour ainsi dire de palpeur pour suivre les déformations transversales de l'ébauche au cours du processus d'hydroflambage.

Une pompe hydraulique 8 commande les pistons 3 et 7 par l'intermédiaire des dispositifs à tiroir 9 et 10 qui permettent de soulever et d'abaisser la partie supérieure mobile 2 de la matrice et de laisser se déplacer vers le bas en opposant une force préréglable le piston 7 lequel peut être également repoussé vers le haut en fin de processus pour dégager le T qui vient d'être fabriqué après avoir bien entendu ouvert la partie supérieure 2 de la matrice.

Une pompe hydraulique 11 alimente un dispositif multiplicateur de pression à pistons différentiels 12, par l'intermédiaire d'un système de commande électrique 13, le fluide à haute pression est envoyé par une canalisation à l'intérieur de l'ébauche et en passant par l'orifice 14 qui est pratiqué à l'intérieur du piston 5.

Une pompe hydraulique 15 alimente en fluide sous pression les vérins des pistons 4 et 5 qui assurent la compression axiale de l'ébauche. Un tiroir 16 permet d'inverser le mouvement de ces pistons 4 et 5.

Un dispositif non représenté qui peut être par exemple de type mécanique ou hydraulique fait en sorte que les déplacements des pistons 4 et 5 s'effectuent obligatoirement de manière symétrique par rapport à la matrice 1.

Un calculateur électronique 17 est simultanément relié à un palpeur rhéostatique 18 qui mesure les déplacements du piston 7, à un palpeur rhéostatique 19 qui mesure les déplacements du piston 4, à un manomètre 20 qui mesure la pression à l'intérieur de l'ébauche, à un manomètre 21 qui mesure la pression agissant sur les pistons 4 et 5 et enfin au dispositif 13 qui détermine la valeur instantanée de la pression à l'intérieur de l'ébauche.

Le fonctionnement du dispositif est le suivant en partant de la position représentée sur le dessin, le dispositif ne contenant pas d'ébauche.

En agissant sur le tiroir 9 on soulève le piston 3 et la partie supérieure 2 de la matrice, ce qui permet d'introduire une ébauche tubulaire non représentée à l'intérieur de la matrice entre les pistons 4 et 5 qui comportent des organes d'étanchéïté pour que l'on puisse appliquer la pression nécessaire à l'intérieur de l'ébauche.

A l'aide du tiroir 9 on fait descendre la partie mobile de la matrice pour maintenir fermement la section de tube pendant le processus d'hydroflambage.

A l'aide du tiroir 16 on applique longitudinalement sur l'ébauche une compression dont la valeur est déterminée par le calculateur 17 en fonction de la pression mesurée par le manomètre 21. Cette compression longitudinale de l'ébauche a pour but d'assurer l'étanchéïté et de soumettre l'ébauche à une contrainte longitudinale.

Le piston 7 est ramené vers le haut au contact de l'ébauche par l'intermédiaire du tiroir 10 qui maintient le piston 7 appliqué contre l'ébauche avec une force constante.

Grâce au dispositif 13, le calculateur électronique provoque l'augmentation progressive de la pression à l'intérieur de l'ébauche ce qui entraîne un déplacement vers le bas du piston 7 qui est mesuré par le palpeur lequel transmet cette information au calculateur 17.

Lorsque la valeur du déplacement du piston 7 a atteint une valeur prédéterminée le calculateur 17 commande le dispositif 13 qui détermine la pression à l'intérieur de l'ébauche de telle manière qu'en fonction du déplacement du piston 4 mesuré par le palpeur 19 la pression régnant à l'intérieur de l'ébauche soit déterminée en fonction d'une loi préalablement mise en mémoire dans le calculateur 17 et qui est choisie par le calculateur en fonction de la valeur de la pression à l'intérieur de l'ébauche au moment où le piston 7 a subi le déplacement de valeur prédéterminée.

Dans un premier mode de mise en oeuvre de l'invention, le processus d'hydroflambage se poursuit alors en fonction de la loi de variation de la pression interne qui a été déterminée par le calculateur 17 en fonction des critères qui viennent d'être décrits.

Dans un mode de réalisation plus perfectionné de l'invention, lorsque le piston 7 a poursuivi sa course vers le bas d'une nouvelle valeur prédéterminée, le calculateur 17 mesure la pression à l'intérieur de l'ébauche à cet instant et en fonction de cette pression, choisit une nouvelle fois la loi de variation de la pression interne de l'ébauche en fonction du déplacement du piston 4 d'après la valeur de la pression interne de l'ébauche au moment où le duexième déplacement prédéterminé du piston 7 a été atteint.

Ce processus permet de choisir éventuellement une nouvelle loi de pression interne en fonction de la compression longitudinale de l'ébauche qui est mieux appropriée que celle qui avait été choisie initialement.

Ce processus d'adaptations successives peut se poursuivre à plusieurs reprises au cours de la mise en oeuvre du procédé.

On remarque que le procédé qui vient d'être décrit est du type dans lequel on impose à chaque instant une pression donnée à l'intérieur de l'ébauche en fonction de la compression longitudinale de l'ébauche, et ceci en fonction d'une loi prédéterminée qui est choisie elle-même d'après la pression qu'il est nécessaire de faire régner à l'intérieur de l'ébauche pour obtenir une déformation transversale de valeur donnée.

Grâce au procédé selon l'invention, il est possible de réaliser le processus d'hydroflambage d'une manière sûre malgré les irrégularités qui peuvent se trouver d'une ébauche à l'autre.

On évite ainsi la plupart des rebuts qui sans cela seraient totalement inévitables.

Les lois de variation de la pression interne de l'ébauche en fonction de compression longitudinale sont déterminées expérimentalement en fonction des différents types d'ébauche pour obtenir les meilleures conditions possibles d'hydroflambage, le choix de l'une de ces lois étant déterminé conformément à l'invention comme cela a été expliqué précédemment.

Il est bien entendu que le mode de mise en oeuvre qui a été décrit ci-dessus ne présente aucun caractère limitatif et qu'il pourra recevoir toutes modifications désirables sans sortir pour cela du cadre de l'invention telle que définie dans les revendications.

C'est ainsi par exemple que les moyens pour mesurer les déformations longitudinales et transversales de l'ébauche pourraient être différents de deux qui ont été décrits.

De même, le choix de la loi de variation de la pression interne en fonction de la compression longitudinale pourrait également être déterminée en fonction de la déformation transversale obtenue pour une pression interne donnée.

Enfin, il est clair que l'invention n'est pas limitée à l'obtention par hydroflambage de T mais qu'elle peut également être utilisée pour réaliser des pièces de forme différente.

## Revendications

1. Procédé pour obtenir, par hydroflambage, des pièces de forme telles que des T ou des bulbes à partir d'ébauches se présentant sous la forme d'une section de tube ou sous une forme analogue, dans lequel on applique une compression mécanique dans le sens longitudinal de l'ébauche puis une pression hydraulique à l'intérieur de celle-ci, de manière à obtenir une déformation de l'ébauche dans le sens transversal, procédé caractérisé par le fait qu'il comprend au moins une étape consistant, lorsque la compression longitudinale atteint une valeur prédéterminée, à mesurer la valeur correspondante de la pression interne et/ou de la déformation transversale de l'ébauche, et à déterminer, en fonction de ladite valeur correspondante, la relation ultérieure entre la pression interne et la compression longitudinale.

2. Procédé selon la revendication 1, caractérisé par le fait que, pour déterminer la relation ultérieure entre la pression interne et la compression longitudinale, on utilise la valeur de la pression interne pour une déformation transversale prédéterminée.

3. Procédé selon l'une des revendications 1 et 2, caractérisé par le fait que l'on choisit la relation ultérieure entre la pression interne et la compression longitudinale parmi un ensemble de relations prédéterminées expérimentalement en fonction des différents types d'ébauches.

4. Procédé selon l'une quelconque des revendications précédentes caractérisé par le fait qu'au cours du processus d'hydroflambage on renouvelle à plusieurs reprises la détermination de la relation ultérieure entre la pression interne et la compression longitudinale.

5. Dispositif pour la mise en oeuvre du procédé selon l'une quelconque des revendications précédentes, comportant une matrice (1, 2) susceptible de recevoir une ébauche tubulaire ou analogue et des moyens (11, 12, 13) permettant de faire régner à l'intérieur de l'ébauche une pression réglable, caractérisé par le fait qu'il comporte en outre un moyen (18) pour mesurer les déformations transversales de l'ébauche, un moyen (19) pour mesurer la compression longitudinale de l'ébauche, et un moyen (17) permettant de faire varier la pression interne de l'ébauche en fonction de sa compression longitudinale selon une relation déterminée par la valeur de la pression interne et/ou de la déformation transversale de l'ébauche correspondant à une valeur prédéterminée de la compression longitudinale.

6. Dispositif selon la revendication 5, caractérisé par le fait que le moyen pour déterminer la compression longitudinale de l'ébauche est constitué par un palpeur rhéostatique.

7. Dispositif seton .l'une quelconque des revendications 5 et 6, caractérisé par le fait que le moyen pour déterminer la déformation transversale de l'ébauche est constitué par une palpeur rhéostatique.

## Patentansprüche

1. Verfahren zur Druckverformung (Fließpressen) von Werkstücken mit der Form eines T oder mit einer Ausbauchung ausgehend von einem Rohling in Form eines Rohrabschnittes oder analoger Formgebung, bei dem eine mechanische Kompression in Längsrichtung des Rohlings und dann ein hydraulischer Druck im Inneren dieses Rohlings dergestalt angelegt werden, daß eine Verformung des Rohlings in Querrichtung erreicht wird, dadurch gekennzeichnet, daß das Verfahren zumindest einen Schritt aufweist, bei dem, wenn die longitudinale Kompression einen vorgegebenen Wert erreicht, der entsprechende Wert des Innendrucks und/oder der Querverformung des Rohlings gemessen werden und bei dem in Abhängigkeit von diesem entsprechenden Wert der endgültige Zusammenhang zwischen dem Innendruck und der longitudinalen Kompression bestimmt wird.

2. Verfahren nach Anspruch 1, dadurch gekennzeichnet, daß zur Bestimmung des endgültigen Zusammenhangs zwischen dem Innendruck und der longitudinalen Kompression der Wert des Innendrucks für eine vorgegebene Querdeformation herangezogen wird.

3. Verfahren nach einem der Ansprüche 1 und 2, dadurch gekennzeichnet, daß man dem endgültigen Zusammenhang zwischen dem Innendruck und der longitudinalen Kompression auswählt aus einem Satz von von experimentell in Abhängigkeit von unterschiedlichen Arten von Rohlingen vorbestimmten Zusammenhängen.

4. Verfahren nach einem der vorangegangenen Ansprüche, dadurch gekennzeichnet, daß während der Durchführung des Fließpressens wiederholt die Bestimmung des endgültigen Zusammenhangs zwischen dem Innendruck und der longitudinalen Kompression wiederholt wird.

5. Vorrichtung zur Durchführung des Verfahrens nach einem der vorangegangenen Ansprüche mit einer Matrize (1, 2), die für die Aufnahme eines rohrförmigen oder analog geformten Rohlings ausgelegt ist und mit Mitteln (11, 12, 13), die es ermöglichen, daß im Inneren des Rohlings ein Druck mit einstellbarem Druckwert herrscht, dadurch gekennzeichnet, daß sie zusätzlich eine Einrichtung (18) zum Messen der Querverformung des Rohlings, eine Einrichtung (19) zum Messen der longitudinalen Kompression des Rohlings und eine Einrichtung (17) aufweist, die eine Änderung des Innendrucks des Rohlings in Abhängigkeit von seiner longitudinalen Kompression nach einer vorbestimmten Relation für den Wert des Innendrucks und/oder der transversalen Deformation des Rohlings, der einem vorbestimmten Wert der longitudinalen Kompression entspricht, ermöglicht.

6. Vorrichtung nach Anspruch 5, dadurch gekennzeichnet, daß die Einrichtung zur Bestimmung der longitudinalen Kompression des Rohlings durch einen rheostatischen Meßwertgeber gebildet ist.

7. Vorrichtung nach einem der Ansprüche 5 und 6, dadurch gekennzeichnet, daß die Einrichtung zur Bestimmung der transversalen Deformation . des Rohlings durch einen rheostatischen Meßwertgeber gebildet ist.

## Claims

1. A method for obtaining by the hydraulic bending process, pieces of such shapes as T, or bulb sections from blanks having the shape of a tubular cross section or a similar shape, wherein one applies mechanical compression in the longitudinal direction of the blank and then hydraulic pressure within the latter so as to obtain a deformation of the blank in the transverse direction, the method being characterised in that it comprises at least one stage consisting in measuring, when the longitudinal compression attains a predetermined value, the corresponding value of the internal pressure and/or of the transverse deformation of the blank, and in determining, depending on the said corresponding value, the subsequent relationship between the internal pressure and the longitudinal compression.

2. A method according to claim 1, characterised in that one uses for determining the subsequent relationship between the internal pressure and the longitudinal compression, the value of the internal pressure for a predetermined transverse deformation.

3. A method according to one of claims 1 and 2, characterised in that one chooses the subsequent relationship between the internal pressure and the longitudinal compression from a set of relationships predetermined experimentally according to the various types of blanks.

4. A method according to any one of the preceding claims, characterised in that in the course of the hydraulic bending process, the determination of the subsequent relationship between the internal pressure and the longitudinal compression is repeated several times.

5. A device for the implementation of the method according to any one of the preceding claims, comprising a die (1, 2) capable of accommodating a tubular, or similar blank and means (11, 12, 13) allowing an adjustable pressure to be established within the blank, characterised in that it does, moreover comprise a means (18) for measuring the transverse deformations of the blank, a means (19) for measuring the longitudinal compression of the blank and a means (17) allowing the internal pressure in the blank to be varied depending on its longitudinal compression according to a relation determined by the value of the internal pressure and/or of the transverse deformation of the blank corresponding to a predetermined value of the longitudinal compression.

6. A device according to Claim 5, characterised in that the means for determining the longitudinal compression of the blank is constituted by a rheostatic sensor.

7. A device according to any one of Claims 5 and 6, characterised in that the means for determining the transverse deformation of the blank is constituted by a rheostatic sensor.
